# EUROPÄISCHE PATENTSCHRIFT

(11) **EP 3 077 595 B1**
(45) Veröffentlichungstag und Bekanntmachung des Hinweises auf die Patenterteilung: **10.10.2018**
(21) Anmeldenummer: 14806539.4
(22) Anmeldetag: 27.11.2014
(51) Int. Cl.: E01C 3/00, E01C 5/00

(54) **ERDREICHABDECKUNG UND VERFAHREN ZUR HERSTELLUNG DERSELBEN**
GROUND COVER AND METHOD FOR PRODUCING THE SAME
REVÊTEMENT DE TERRAIN ET PROCÉDÉ DE PRODUCTION DE CELUI-CI

(30) Priorität: 02.12.2013 DE 102013113318
(43) Veröffentlichungstag der Anmeldung: 12.10.2016
(73) Patentinhaber: SF-Kooperation GmbH Beton-Konzepte, 28717 Bremen (DE)
(72) Erfinder: STEFFEN, Stephan, 28355 Bremen (DE)
(74) Vertreter: Ellberg, Nils
(86) Internationale Anmeldenummer: PCT/EP2014/003169
(87) Internationale Veröffentlichungsnummer: WO 2015/082058

(56) Entgegenhaltungen:
- EP-A1- 0 440 562
- EP-A1- 2 388 296
- WO-A1-94/23129
- WO-A1-2009/144293
- WO-A2-2011/110286
- DE-T2- 69 627 642

## Beschreibung

Die Erfindung betrifft eine Erdreichabdeckung gemäß dem Oberbegriff des Anspruchs 1.
Weiterhin betrifft die Erfindung ein Verfahren zur Herstellung einer solchen Erdreichabdeckung gemäß dem Oberbegriff des Anspruchs 7.
Die Erfindung befasst sich mit der Erstellung von Pflasterflächen als Belag bzw. als Deckschicht einer Verkehrsfläche im Straßen- und Wegebau. Die Pflasterfläche besteht aus den eigentlichen Pflastersteinen, die in einem Pflasterbett verlegt sind und der darunter befindlichen Tragschicht. Statt Pflastersteinen können auch Pflasterplatten zum Einsatz kommen. Neben Natursteinen kommen auch künstliche Formsteine für die Deckschicht in Betracht, beispielsweise Betonsteine, Klinker oder dergleichen.
Hinsichtlich des Aufbaus der Erdreichabdeckung unterscheidet man zwischen der sogenannten "gebundenen Bauweise" und der "ungebundenen Bauweise". Bei der ungebundenen Bauweise werden die Formsteine auf ein loses Bett aus Splitt, Sand oder Granulat gesetzt. Die Bereiche zwischen den Formsteinen, also die sogenannten Fugen, werden mit einem Fugenmaterial verfüllt. Diese Gesamtkonstruktion reagiert auf statische oder dynamische Belastung mit elastischer Verformung. Temperaturspannungen werden durch ungehinderte Verformung abgebaut, sodass keine Zwängungen entstehen. Die Pflasterdecke bleibt grundsätzlich wasserdurchlässig.
Bei der gebundenen Bauweise können das Pflasterbett und die Fugen beispielsweise aus einem Zementmörtel bestehen. Nachteil dieser Bauweise ist die Gefahr von Beschädigungen durch Verformungen der Erdreichabdeckung. Allerdings ist die Pflasterdecke in diesem Fall nahezu wasserundurchlässig.
Als nächstliegender Stand der Technik wird die DE 696 27 642 T2 angesehen. Darin wird ein Verfahren zum Aufbau eines Stein- bzw. Blockpflasters offenbart, bei dem ein Zement-Asphalt-Mörtel verwendet wird. Der Zement-Asphalt-Mörtel (CA-Mörtel) umfasst eine Asphaltemulsion, die ein Polymer enthalten kann. Außerdem kann der CA-Mörtel Quarzsand enthalten. Bei dem in der Schrift beschriebenen Verfahren werden Pflastersteine auf einer vorbereiteten Granulatschicht angeordnet und dann ein Zement-Asphalt-Mörtel in die Zwischenräume der Pflastersteine gegossen. Da der CA-Mörtel gieß- und fließfähig ist, kann er durch die Zwischenräume der Pflastersteine zumindest teilweise in die darunterliegende Granulatschicht bzw. in Zwischenräume der einzelnen Granulatteilchen fließen (Fig. 8). Auf diese Weise bildet der CA-Mörtel zusammen mit dem Granulat eine Art Pflasterbett ähnlich dem der vorliegenden Erfindung aus. Allerdings entsteht dieses Pflasterbett erst, nachdem die Pflastersteine verlegt wurden.
Die WO 2009/144293 A1 betrifft einen Abbinde- und Erhärtungsbeschleuniger für hydraulische Bindemittel. Diese werden beispielsweise benutzt, damit Beton- oder Stahlbetonkonstruktionen, die auch mit Bezug auf Fahrbahnsanierungen erstellt werden, möglichst schnell aushärten und belastet werden können. Pflasterungen oder das Verwenden von Pflastersteinen an sich werden in der Schrift nicht thematisiert.
Hiervon ausgehend liegt der Erfindung die Aufgabe zu Grunde Erdreichabdeckungen der eingangs genannten Art weiterzuentwickeln.
Zur Lösung dieser Aufgabe weist eine erfindungsgemäße Erdreichabdeckung die Merkmale des Anspruchs 1 auf. Es ist demnach vorgesehen, dass das Pflasterbett aus einer Mischung einer Gesteinskörnung mit einem Additiv und einem Bindemittel (Bitumen) besteht. Als Additiv kommt eine Mischung aus einem Polymer mit Quarzsand zum Einsatz. Bei dem Polymer handelt es sich um ein Polymer auf Basis von Polycarboxylatether. Weiterhin wird das Polymer in trockenem Zustand und mit pulverförmiger Konsistenz verarbeitet. Der Einbau der Mischung erfolgt im Kalteinbau. Zunächst wird die Gesteinskörnung mit dem Additiv gemischt und dann das Bindemittel zugegeben. Die Mischung der Bestandteile erfolgt im heißen Zustand, wohingegen der Einbau im Kalteinbau erfolgt.

Der Einbau der Mischung im Kalteinbau weist erhebliche Vorteile auf, da aufwendige Maßnahmen zum Erhitzen und zum Halten der notwendigen Temperatur für die Verarbeitung der Mischung nicht erforderlich sind, wie dies zum Beispiel beim Heißeinbau erforderlich ist. Bei dem aus dem Straßenbau bekannten Heißeinbau wird das Bitumen auf etwa 100°C bis 150°C, jedoch nicht mehr als 170°C erhitzt, um eine verarbeitbare Fluidität des Bindemittels zu erreichen. Unter einem Kalteinbau wird hingegen die Verarbeitung und der Einbau in einem Temperaturbereich von 0 °C bis 80 °C vorzugsweise bei Umgebungstemperatur verstanden.

Die erfindungsgemäße Erdreichabdeckung hat weiterhin insbesondere Vorteil, dass das anfallende Niederschlagswasser im Vergleich zur ungebundenen Bauweise nur sehr geringfügig in die Tragkonstruktion der Erdreichabdeckung eindringen kann. Auf diese Weise werden die Anwendungsmöglichkeiten für Erdreichabdeckungen aus Basis von Pflastersteinen erweitert. Das System verhält sich durch das Bindemittel Bitumen wie eine Erdreichabdeckung in elastischer Bauweise.

Im Unterschied beispielsweise zu zementgebundenen Pflasterbauweisen sind durch die erfindungsgemäße Lösung Spannungsrisse vermeidbar, die bei zementgebundenen Pflasterbauweisen eine wasserdurchlässige Tragschicht unbedingt erforderlich machen, weil sonst in die Konstruktion eindringendes Niederschlagswasser, insbesondere bei Frostbeanspruchung, zu Schäden führt.

Fugen zwischen den Formsteinen können mit einem Fugenfüllmaterial aus einer Gesteinskörnung verfüllt sein, oder mit einem Fugenfüllmaterial aus einer Mischung aus einer Gesteinskörnung mit dem Additiv und einem Bindemittel.

Durch die Bindung der Gesteinskörnung mit dem Bitumen wird eine Immobilisierung vor allem der Feinanteile der Gesteinskörnung bewirkt. Die bitumengebundene Gesteinskörnung ist im System insgesamt weniger durch Belastung beansprucht als übliche ungebundene Gesteinskörnung.

Ein erfindungsgemäßes Verfahren weist die Maßnahmen des Anspruchs 7 auf. Es ist demnach mit anderen Worten vorgesehen, dass für das Pflasterbett ein kalt herzustellendes Baustoffgemisch aus einer Gesteinskörnung und einem Additiv sowie einem Bindemittel hergestellt wird und dass die Verarbeitung der Mischung im Kalteinbau erfolgt und dass die Pflasterung bzw. die Formsteine (unmittelbar) auf dem Pflasterbett verlegt werden, welches (unmittelbar) auf eine Tragschicht aufgebracht wird. Als Additiv kommt eine Mischung aus einem Polymer mit Quarzsand zum Einsatz. Von besonderer Bedeutung ist auch die Mischreihenfolge, nämlich zunächst eine Vermischung der Gesteinskörnung mit dem Additiv und danach die Zugabe von Bitumen als Bindemittel.

Vorzugsweise wird das Pflasterbett überhöht eingebaut, sodass nach dem Verdichten des Pflasterbetts die Erdreichabdeckung die vorgesehene Höhe ausweist.

Vorzugsweise weist der Quarzsand eine Körnung von 0,1 bis 2,0 mm auf, insbesondere von 0,1 bis 1,0 mm.

Gemäß einer bevorzugten Ausführungsform ist vorgesehen, dass der Quarzsand eine mittlere Korngröße von 0,27 bis 0,79 mm aufweist.

Vorzugsweise handelt es sich bei dem Bindemittel um Bitumen.

Vorzugsweise weist das Polymer einen Anteil von 0,05 bis 0,3 Gew.-% des Bindemittelgehalts auf. Um eine gleichmäßige Durchmischung zu erreichen ist das Polymer mit mindestens 450 g Quarzsand zu vermischen.

## Patentansprüche

1. Erdreichabdeckung, zur Nutzung durch Kraftfahrzeugverkehr, mit einer Pflasterung aus vorgefertigten Formsteinen aus natürlichem oder künstlichem Material, insbesondere aus Betonpflastersteinen oder Betonpflasterplatten, die auf einem Pflasterbett verlegt sind, wobei das Pflasterbett aus einer Mischung einer Gesteinskörnung mit einem Additiv und einem Bindemittel besteht, und wobei das Additiv ein Polymer und Quarzsand enthält, **dadurch gekennzeichnet, dass** es sich bei dem Polymer um ein Polymer auf Basis von Polycarboxylatether handelt, und dass das Polymer mit pulverförmiger Konsistenz verwendet wird und dass das Mischen des Additivs mit der Gesteinskörnung in trockenem Zustand erfolgt.

2. Erdreichabdeckung nach Anspruch 1, **dadurch gekennzeichnet, dass** der Quarzsand eine Körnung von 0,1 bis 2,0 mm, vorzugsweise von 0,1 bis 1,0 mm aufweist.

3. Erdreichabdeckung nach Anspruch 2, **dadurch gekennzeichnet, dass** der Quarzsand eine mittlere Korngröße von 0,27 bis 0,79 mm aufweist.

4. Erdreichabdeckung nach Anspruch 1 oder einem der weiteren vorhergehenden Ansprüche, **dadurch gekennzeichnet, dass** es sich bei dem Bindemittel um Bitumen handelt.

5. Erdreichabdeckung nach Anspruch 1 oder einem der weiteren vorhergehenden Ansprüche, **dadurch gekennzeichnet, dass** das Polymer einen Anteil von 0,05 bis 0,3 Gew.-% des Bindemittelgehalts aufweist.

6. Erdreichabdeckung nach oder einem der weiteren vorhergehenden Ansprüche **dadurch gekennzeichnet, dass** Fugen zwischen den Formsteinen mit einem Fugenfüllmaterial aus einer Mischung einer Gesteinskörnung mit einem Additiv und einem Bindemittel verfüllt sind.

7. Verfahren zum Herstellen einer Erdreichabdeckung zur Nutzung durch Kraftfahrzeugverkehr, mit einer Pflasterung aus vorgefertigten Formsteinen aus natürlichem oder künstlichem Material, insbesondere aus Betonpflastersteinen oder Betonpflasterplatten, die auf einem Pflasterbett verlegt sind, wobei für das Pflasterbett eine Mischung einer Gesteinskörnung mit einem Additiv und einem Bindemittel hergestellt wird, wobei das Additiv ein Polymer und Quarzsand enthält, und wobei das Pflasterbett unmittelbar auf einer Tragschicht eingebaut wird, und wobei der Einbau der Mischung im Kalteinbau erfolgt, **dadurch gekennzeichnet, dass** für die Mischung zunächst die Gesteinskörnung mit dem Additiv vermischt und danach das Bindemittel zugegeben wird, und dass die Pflasterung bzw. die Formsteine unmittelbar auf dem Pflasterbett verlegt werden.

8. Verfahren nach Anspruch 7 oder einem der weiteren vorhergehenden Ansprüche, **dadurch gekennzeichnet, dass** die Pflasterung bzw. die Formsteine verdichtet werden zur Erzielung einer möglichst geringen Wasserdurchlässigkeit der Erdreichabdeckung.

9. Verfahren nach Anspruch 7 oder einem der weiteren vorhergehenden Ansprüche, **dadurch gekennzeichnet, dass** Fugen zwischen den Formsteinen mit einem Fugenfüllmaterial aus einer Mischung einer Gesteinskörnung mit einem Additiv und einem Bindemittel verfüllt werden.

10. Verfahren nach Anspruch 7 oder einem der weiteren vorhergehenden Ansprüche, **dadurch gekennzeichnet, dass** die Herstellung der Mischung im heißen Zustand erfolgt.

## Claims

1. Earth covering, for use by motor vehicle traffic, having paving made of prefabricated shape bricks composed of natural or synthetic material, in particular concrete paving bricks or concrete paving slabs, which have been laid on a paving bed, wherein the paving bed consists of a mixture of a rock particle fraction together with an additive and a binder and wherein the additive contains a polymer and silica sand, **characterized in that** the polymer is a polymer based on polycarboxylate ether and **in that** the polymer is used with a pulverulent consistency and **in that** mixing of the additive with the rock particle fraction is carried out in the dry state.

2. Earth covering according to Claim 1, **characterized in that** the silica sand has a particle size range from 0.1 to 2.0 mm, preferably from 0.1 to 1.0 mm.

3. Earth covering according to Claim 2, **characterized in that** the silica sand has an average particle size of from 0.27 to 0.79 mm.

4. Earth covering according to Claim 1 or one of the further preceding claims, **characterized in that** the binder is bitumen.

5. Earth covering according to Claim 1 or one of the further preceding claims, **characterized in that** the polymer is present in a proportion corresponding to from 0.05 to 0.3% by weight of the binder content.

6. Earth covering according to or one of the further preceding claims, **characterized in that** joins between the shaped bricks are filled with a join filler material composed of a mixture of a rock particle fraction with an additive and a binder.

7. Method for producing an earth covering for use by motor vehicle traffic, having paving made of prefabricated shaped bricks composed of natural or synthetic material, in particular concrete paving bricks or concrete paving slabs, which are laid on a paving bed, wherein a mixture of a rock particle fraction with an additive and a binder is produced for the paving bed, wherein the additive contains a polymer and silica sand and wherein the paving bed is installed directly on a support layer and wherein the installation of the mixture is carried out by cold installation, **characterized in that**, to effect a mixing, the rock particle fraction is firstly mixed with the additive and then the binder is added, and **in that** the paving or the shaped bricks are laid directly on the paving bed.

8. Method according to Claim 7 or one of the further preceding claims, **characterized in that** the paving or the shaped bricks are compacted in order to achieve very low water permeability through the earth covering.

9. Method according to Claim 7 or one of the further preceding claims, **characterized in that** joins between the shaped bricks are filled with a join filler material composed of a mixture of a rock particle fraction with an additive and a binder.

10. Method according to Claim 7 or one of the further preceding claims, **characterized in that** the production of the mixture is carried out in the hot state.

## Revendications

1. Revêtement de terrain, pour une utilisation par la circulation routière, comprenant un pavage composé de briques profilées préfabriquées en matériau naturel ou synthétique, notamment de pavés en béton ou de dalles en béton qui sont posés sur un lit de pavage, le lit de pavage étant constitué par un mélange d'un granulat minéral avec un additif et un liant, et l'additif contenant un polymère et du sable quartzeux, **caractérisé en ce que** le polymère est un polymère à base d'un éther de polycarboxylate, et **en ce que** le polymère est utilisé en une consistance de poudre et **en ce que** le mélange de l'additif avec le granulat minéral a lieu à l'état sec.

2. Revêtement de terrain selon la revendication 1, **caractérisé en ce que** le sable quartzeux présente une granulométrie de 0,1 à 2,0 mm, de préférence de 0,1 à 1,0 mm.

3. Revêtement de terrain selon la revendication 2, **caractérisé en ce que** le sable quartzeux présente une granulométrie moyenne de 0,27 à 0,79 mm.

4. Revêtement de terrain selon la revendication 1 ou l'une quelconque des revendications précédentes, **caractérisé en ce que** le liant consiste en du bitume.

5. Revêtement de terrain selon la revendication 1 ou l'une quelconque des revendications précédentes, **caractérisé en ce que** le polymère présente une proportion de 0,05 à 0,3 % en poids de teneur en liant.

6. Revêtement de terrain selon ou l'une quelconque des revendications précédentes, **caractérisé en ce que** les joints entre les briques profilées sont remplis avec un matériau de remplissage pour joint constitué par un mélange d'un granulat minéral avec un additif et un liant.

7. Procédé de fabrication d'un revêtement de terrain, pour une utilisation par la circulation routière, comprenant un pavage composé de briques profilées préfabriquées en matériau naturel ou synthétique, notamment de pavés en béton ou de dalles en béton qui sont posés sur un lit de pavage, un mélange d'un granulat minéral avec un additif et un liant étant fabriqué pour le lit de pavage, l'additif contenant un polymère et du sable quartzeux, et le lit de pavage étant inséré directement sur une couche support, et l'insertion du mélange ayant lieu à froid, **caractérisé en ce que**, pour le mélange, le granulat minéral est tout d'abord mélangé avec l'additif, puis le liant est ajouté, et **en ce que** le pavage ou les briques profilées sont posés directement sur le lit de pavage.

8. Procédé selon la revendication 7 ou l'une quelconque des revendications précédentes, **caractérisé en ce que** le pavage ou les briques profilées sont compactés pour obtenir une perméabilité à l'eau aussi faible que possible du revêtement de terrain.

9. Procédé selon la revendication 7 ou l'une quelconque des revendications précédentes, **caractérisé en ce que** les joints entre les briques profilées sont remplis avec un matériau de remplissage pour joint constitué par un mélange d'un granulat minéral avec un additif et un liant.

10. Procédé selon la revendication 7 ou l'une quelconque des revendications précédentes, **caractérisé en ce que** la fabrication du mélange a lieu à l'état chaud.
